# EUROPÄISCHE PATENTSCHRIFT

(11) **EP 1 747 298 B1**
(45) Veröffentlichungstag und Bekanntmachung des Hinweises auf die Patenterteilung: **12.09.2007**
(21) Anmeldenummer: 05747547.7
(22) Anmeldetag: 02.05.2005
(51) Int. Cl.: C22C 14/00

(54) **TITAN-ALUMINIUM-LEGIERUNG**
TITANIUM/ALUMINIUM ALLOY
ALLIAGE TITANE-ALUMINIUM

(30) Priorität: 07.05.2004 DE 102004022578
(43) Veröffentlichungstag der Anmeldung: 31.01.2007
(73) Patentinhaber: G4T GmbH, 96231 Bad Staffelstein (DE)
(72) Erfinder: RENKEL, Manfred, 91369 Wiesenthau (DE); SMARSLY, Wilfried, 81669 München (DE)
(74) Vertreter: Gassner, Wolfgang
(86) Internationale Anmeldenummer: PCT/DE2005/000809
(87) Internationale Veröffentlichungsnummer: WO 2005/108632

(56) Entgegenhaltungen:
- EP-A- 0 580 081
- PATENT ABSTRACTS OF JAPAN Bd. 017, Nr. 108 (C-1032), 5. März 1993 (1993-03-05) & JP 04 293745 A (TAIYOU KOUGIYOU KK), 19. Oktober 1992 (1992-10-19)
- DONG, LIMIN ET AL: "Influences of alloying elements W, Mo, Cr and Nb on retained beta phase in 47Al based near .gamma.-TiAl alloys" JOURNAL OF MATERIALS SCIENCE & TECHNOLOGY (SHENYANG, CHINA) , 19(4), 330-333 CODEN: JSCTEQ; ISSN: 1005-0302, 2003, XP009052049

## Beschreibung

Die vorliegende Erfindung betrifft eine Titan-Aluminium-Legierung mit einer Legierungszusammensetzung aus Titan, Aluminium und Niob. Die Erfindung betrifft weiterhin eine Leichbaukomponente aus einer Titan-Aluminium-Legierung und die Verwendung einer Titan-Aluminium-Legierung zur Herstellung eines homogenen, feinkörnigen Vormaterials mittels einem Schleuderguss-Verfahren.

Legierungszusammensetzungen aus Titan, Aluminium und Niob sind bekannt. Derartige Legierungen werden insbesondere zur Herstellung hochtemperaturbeständiger Leichtbaukomponenten, die zudem ein sehr geringes Gewicht und andererseits eine hohe Festigkeit aufweisen müssen, verwendet. So beschreibt die DE 197 35 841 A1 eine Legierung auf der Basis von Titanaluminiden mit einer Legierungszusammensetzung aus Titan, Aluminium und Niob. Der Anteil von Niob kann dabei in der bekannten Legierung variieren und zwar zwischen 5 und 10 Atom-%. Die offenbarten Legierungen weisen dabei immer einen Anteil von 45 Atom-% Aluminium auf. Dies entspricht einem Aluminiumanteil zwischen 28 und 30 Gew.-%. Auch die DE 200 19 886 U1 beschreibt eine Legierung auf der Basis von unter Verwendung von schmelz- und pulvermetallurgischen Techniken hergestellten Titanaluminiden mit einer Legierungszusammensetzung aus Titan, Aluminium und Niob, wobei der Aluminiumgehalt der Legierung im Bereich zwischen 45,5 und 49 Atom-% liegt. Der Niobgehalt in dieser bekannten Legierung kann in einem Bereich zwischen 4 und 10 Atom-% liegen. Auch bei dieser Legierung beträgt der Anteil an Aluminium zwischen 28 und 30 Gew.-%. Aus der DE 40 37 959 A1 ist eine niobmodifizierte Titan-Aluminium-Legierung bekannt, die im Wesentlichen aus Titan, Aluminium und Niob besteht, wobei die Legierungen 37 bis 48 Atom-% Titan, 46 bis 49 Atom-% Aluminium und 6 bis 14 Atom-% Niob aufweisen. Dies entspricht einer Zusammensetzung der Legierung von 54 bis 36,5 Gew.-% Titan, 30 Gew.-% Aluminium und 6,5 bis 16 Gew.-% Niob. Schließlich ist aus der US 4,294,615 eine Legierungszusammensetzung aus Titan, Aluminium und Niob bekannt, die aus 58,8 Gew.-% Titan, 29,8 Gew.-% Aluminium und 11, 4 Gew.-% Niob besteht. JP04293745 offenbart eine Legierung mit 50-65 Gew.% Ti und 35-50% Al und 0,02-1%B.

Nachteilig an diesen bekannten Legierungen aus Titan und Aluminium ist jedoch deren geringe Temperaturbeständigkeit hinsichtlich Kriechen, Ermüdung und Oxidationsbeständigkeit. Des Weiteren sind die bekannten Legierungen aufgrund ihrer Sprödigkeit nur schwer zu verarbeiten, insbesondere durch Verarbeitungsverfahren wie Gießen oder Schmieden.

Es ist daher Aufgabe der vorliegenden Erfindung eine Titan-Aluminium-Legierung mit einer Legierungszusammensetzung aus Titan, Aluminium und Niob bereitzustellen, die diese Nachteile nicht aufweist, d. h. eine Legierung, die eine hohe Temperaturbeständigkeit hinsichtlich Kriechen, Ermüdung, d. h. Festigkeit und Oxidationsbeständigkeit, aufweist.

Es ist weiterhin Aufgabe der vorliegenden Erfindung Leichtbaukomponenten bereitzustellen, welche die genannte hohe Temperaturbeständigkeit aufweisen.

Gelöst werden diese Aufgaben durch eine Titan-Aluminium-Legierung gemäß den Merkmalen des Anspruchs 1

Vorteilhafte Ausgestaltungen der erfindungsgemäßen Titan-Aluminium-Legierung sind in den Unteransprüchen beschrieben.

Eine erfindungsgemäße Titan-Aluminium-Legierung mit eine Legierungszusamensetzung aus Titan, Aluminium und Niob ist in Anspruch 1 definiert. Der Vorteil der erfindungsgemäßen Legierung besteht darin, dass durch die im Vergleich zu den bisher bekannten Legierungszusantnensetzungen aus Titan. Aluminium und Niob höheren Anteile an Aluminium eine unerwartet hohe Festigkeit bzw. Temperaturbeständigkeit hinsichtlich Kriechen, Ermüdung und eine entsprechende Oxidationsbeständigkeit erzielt wird. Der Aluminiumgehalt der Legierung liegt im Bereich zwischen 43 und 45 Gew.-%. Der Niobgehalt der Legierung liegt im Bereich zwischen 2 und 16 Gew.-%, vorzugsweise in einem Bereich zwischen 6 und 12 Gew.-%.

In einer weiteren vorteilhaften Ausgestaltung der erfindungsgemäßen Titan-Aluminium-Legierung enthält die Legierung . Anteile an Chlor und/oder Fluor. Der Zusatz von Chlor und/oder Fluor fuhrt vorteilhafterweise zu einer höheren Oxidationsbeständigkeit der Legierung. Dabei liegt der Chlorgehalt und/oder Fluorgehalt zwischen 1 und 100 ppm, vorzugsweise zwischen 2 und 10 ppm.

In einer weiteren vorteilhaften Ausgestaltung der erfindungsgemäßen Titan-Aluminium-Legierung enthält diese Anteile an Gold und/oder Silber. Der Zusatz von Gold und/oder Silber fuhrt ebenfalls zu einer höheren Oxidationsbeständigkeit der Legierung. Der Goldgehalt und/oder Silbergehalt liegt dabei zwischen 0,01 und 2,0 Gew.-%, vorzugsweise zwischen 0,01 und 1,0 Gew.-%.

Mit den dargestellten erfindungsgemäßen Titan-Aluminium-Legierungen lässt sich eine Festigkeitssteigerung auf 400 bis 600 MPa/R.T. bei 800°C erzielen. Die Oxidationsbeständigkeit liegt für 800°C bei 10.000 Std. Zudem lassen sich die erfindungsgemäßen Legierungen sehr gut verarbeiten, d. h. es ist ein rissfreies Strangpressen und Schmieden, ein seigerungsfreies Schmelzen und Gießen möglich.

Leichtbaukomponenten aus einer Titan-Aluminium-Legierung gemäß den im Vorhergehenden beschriebenen Zusammensetzungen weisen ebenfalls eine hohe Temperaturbeständigkeit, insbesondere bezüglich Ermüdung und Oxidationsbeständigkeit sowie eine hohe Festigkeit auf.

Verwendung findet eine erfindungsgemäße Titan-Aluminium-Legierung gemäß den im Vorhergehenden beispielhaften Zusammensetzungen bei der Herstellung eines homogenen, feinkörnigen Vormaterials mittels einem Schleuderguss-Verfahren. Dies wird möglich durch die sehr gute Verarbeitbarkeit der erfindungsgemäßen Legierungszusammensetzungen.

## Patentansprüche

1. Titan-Aluminium-Legierung mit einer Legierungszusammensetzung, bestehend aus Titan, Aluminium und Niob, wobei der Aluminiumgehalt der Legierung im Bereich zwischen 43 und 45 Gew.-% liegt, der Niobgehalt der Legierung im Bereich zwischen 2 und 16 Gew.-% liegt, und als Rest Titan und optional ferner enthalten ist/sind:
a) Chlor und/oder Fluor mit einem Gehalt von 1 bis 100 ppm und/oder
b) Gold und/oder Silber mit einem Gehalt von 0,01 bis 2,0 Gew.-%.

2. Titan-Aluminium-Legierung nach Anspruch 1, **dadurch gekennzeichnet, dass** der Niobgehalt der Legierung im Bereich zwischen 6 und 12 Gew.-% liegt.

3. Titan-Aluminium-Legierung nach einem der vorhergehenden Ansprüche, **dadurch gekennzeichnet, dass** die Legierung Chlor und/oder Fluor enthält.

4. Titan-Aluminium-Legierung nach Anspruch 3, **dadurch gekennzeichnet, dass** der Chlorgehalt und/oder Fluorgehalt zwischen 1 und 100 ppm liegt.

5. Titan-Aluminium-Legierung nach Anspruch 4, **dadurch gekennzeichnet, dass** der Chlorgehalt und/oder Fluorgehalt zwischen 2 und 10 ppm liegt.

6. Titan-Aluminium-Legierung nach einem der vorhergehenden Ansprüche, **dadurch gekennzeichnet, dass** die Legierung Gold und/oder Silber enthält.

7. Titan-Aluminium-Legierung nach Anspruch 6, **dadurch gekennzeichnet, dass** der Goldgehalt und/oder Silbergehalt zwischen 0,01 und 2,0 Gew.-% liegt.

8. Titan-Aluminium-Legierung nach Anspruch 7, **dadurch gekennzeichnet dass** der Goldgehalt und/oder Silbergehalt zwischen 0,01 und 1,0 Gew.-% liegt.

9. Leichtbaukomponente aus einer Titan-Aluminium-Legierung nach einem der vorhergehenden Ansprüche.

10. Verwendung einer Titan-Aluminium-Legierung nach einem der Ansprüche 1 bis 8 zur Herstellung eines homogenen, feinkörnigen Vormaterials mittels einem Schleuderguss-Verfahren.

## Claims

1. Titanium-aluminum alloy with an alloy composition consisting of titanium, aluminum and niobium wherein the aluminum content of the alloy is in the range between 43 and 45 % in weight, the niobium content of the alloy is in the range between 2 and 16 % in weight, and titanium and optionally the following remains/remain:
a) Chlorine and/or fluorine with a content of 1 to 100 ppm and/or
b) Gold and/or silver with a content of 0.01 to 2.0 % in weight.

2. Titanium-aluminum alloy as defined in claim 1, **characterized in that** the niobium content of the alloy is in the range between 6 and 12 % in weight.

3. Titanium-aluminum alloy as defined in one of the preceding claims, **characterized in that** the alloy contains chlorine and/or fluorine.

4. Titanium-aluminum alloy as defined in claim 3, **characterized in that** the chlorine content and/or fluorine content is between 1 and 100 ppm.

5. Titanium-aluminum alloy as defined in claim 4, **characterized in that** the chlorine content and/or fluorine content is between 2 and 10 ppm.

6. Titanium-aluminum alloy as defined in one of the preceding claims, **characterized in that** the alloy contains gold and/or silver.

7. Titanium-aluminum alloy as defined in claim 6, **characterized in that** the gold content and/or silver content is between 0.01 and 2.0 % in weight.

8. Titanium-aluminum alloy as defined in claim 7, **characterized in that** the gold content and/or silver content is between 0.01 and 1.0 % in weight.

9. Lightweight components made of a titanium-aluminum alloy as defined in one of the preceding claims.

10. Use of a titanium-aluminum alloy as defined in claims 1 to 8 for the production of a homogeneous, fine-grained precursor material via a centrifugal casting method.

## Revendications

1. Alliage titane-aluminium avec une composition d'alliage comprenant du titane, de l'aluminium et du niobium, la teneur en aluminium de l'alliage étant comprise entre 43 et 45 % pondéral, la teneur en niobium de l'alliage étant comprise entre 2 et 16 % pondéral, en tant que matière résiduelle du titane et en outre en option étant contenu(s):
a) du chlore et/ou du fluor avec une teneur de 1 à 100 ppm et/ou
b) de l'or et/ou de l'argent avec une teneur de 0,01 à 2,0 % pondéral.

2. Alliage titane-aluminium selon la revendication 1, **caractérisé en ce que** la teneur en niobium de l'alliage est comprise entre 6 et 12 % pondéral.

3. Alliage titane-aluminium selon l'une des revendications précédentes, **caractérisé en ce que** l'alliage contient du chlore et/ou du fluor.

4. Alliage titane-aluminium selon la revendication 3, **caractérisé en ce que** la teneur en chlore et/ou la teneur en fluor est comprise entre 1 et 100 ppm.

5. Alliage titane-aluminium selon la revendication 4, **caractérisé en ce que** la teneur en chlore et/ou la teneur en fluor est comprise entre 2 et 10 ppm.

6. Alliage titane-aluminium selon l'une des revendications précédentes, **caractérisé en ce que** l'alliage contient de l'or et/ou de l'argent.

7. Alliage titane-aluminium selon la revendication 6, **caractérisé en ce que** la teneur en or et/ou la teneur en argent est comprise entre 0,01 et 2,0 % pondéral.

8. Alliage titane-aluminium selon la revendication 7, **caractérisé en ce que** la teneur en or et/ou la teneur en argent est comprise entre 0,01 et 1,0% pondéral.

9. Des composants légers en alliage titane-aluminium selon l'une des revendications précédentes.

10. Utilisation d'un alliage titane-aluminium selon l'une des revendications 1 à 8 pour la fabrication d'un matériau de base homogène à grains fins par coulée centrifuge.
